# EUROPÄISCHE PATENTSCHRIFT

(11) **EP 0 882 143 B1**
(45) Veröffentlichungstag und Bekanntmachung des Hinweises auf die Patenterteilung: **16.06.2004**
(21) Anmeldenummer: 97903273.7
(22) Anmeldetag: 13.02.1997
(51) Int. Cl.: C22C 9/00, B32B 15/01, H01R 13/03

(54) **STECKERSTIFTE FÜR ELEKTRONISCHE BAUGRUPPEN**
CONNECTOR PINS FOR ELECTRONIC EQUIPMENT
FICHES MALES POUR EQUIPEMENT ELECTRONIQUE

(30) Priorität: 20.02.1996 DE 19606116
(43) Veröffentlichungstag der Anmeldung: 09.12.1998
(73) Patentinhaber: Berkenhoff GmbH, 35452 Heuchelheim (DE)
(72) Erfinder: OTT, Bernhard, D-35745 Herborn (DE)
(74) Vertreter: Böck, Bernhard, Dipl.-Ing.
(86) Internationale Anmeldenummer: PCT/EP1997/000673
(87) Internationale Veröffentlichungsnummer: WO 1997/031129

(56) Entgegenhaltungen:
- FR-A- 1 298 462
- GB-A- 260 565
- GB-A- 2 093 064
- SU-A- 444 428
- US-A- 5 139 890
- PATENT ABSTRACTS OF JAPAN vol. 14, no. 431 (C-0759), 17.September 1990 & JP 02 166245 A (KOBE STEEL LTD.), 26.Juni 1990,
- DIN 17 666

## Beschreibung

Die Erfindung betrifft gemäß dem Oberbegriff des Anspruchs 1. Die Anforderungen an Steckerstifte für elektronische Baugruppen sind sehr hoch, da diese zum einen eine gute elektrische Leitfähigkeit und damit eine gute Wärmeleitfähigkeit aufweisen müssen und zum anderen eine hohe Festigkeit, damit diese zum einen beim Einschieben nicht verbogen und zum anderen einen geringen Verschleiß aufweisen. Daneben müssen diese Steckerstifte auch gut biegbar sein und sich für eine Beschichtung eignen. Eine hohe Festigkeit ist weiterhin erforderlich, will man die Abmessungen, insbesondere die Querschnitte, der Kontaktelemente verringern.

Für derartige Steckerstift werden zur Zeit Standardlegierungen, wie z. B. Messing oder Bronzen eingesetzt, die jedoch eine vergleichsweise geringe elektrische Leitfähigkeit aufweisen. Werkstoffe mit höherer elektrischer Leitfähigkeit bei gleichzeitig höherer Festigkeit sind z. B. CuFe2P-Legierungen wie sie in der DIN 17 666 genannt werden. Diese Legierungen zeigen jedoch den Nachteil, daß sie aufgrund ihres hohen Eisenanteiles zur Ausscheidungen von Eisen mit den entsprechenden Korrosionsproblemen neigen. Insbesondere wenn diese Steckerstifte für sicherheitsrelevante Teile eingesetzt werden, kann auf die Dauer nicht gewährleistet werden, daß ständig ein ausreichend sicherer Kontaktübergang gegeben ist.

Der Erfindung liegt die Aufgabe zugrunde, Steckerstifte der eingangs genannten Art so auszubilden, daß diese neben einer hohen elektrischen Leitfähigkeit und einer vergleichsweise hohen Festigkeit einfach herzustellen, zu verarbeiten, gut biegbar sind und keine nachteiligen Ausscheidungen erfahren.

Diese Aufgabe wird erfindungsgemäß durch einen Steckerstift mit den Merkmalen des Anspruchs 1 gelöst.

Ein erfindungsgemäße Steckerstift zeichnet sich durch eine hohe Leitfähigkeit aus, die verglichen mit rein Kupfer nur geringfügig geringer ist. Mit diesem Steckerstift aus CuAg-Legierungen läßt sich eine Leitfähigkeit von über 40 Siemens erreichen. Die Zugfestigkeit als solche ist vergleichbar mit der der CuFe2P-Legierung, wobei hier Festigkeitswerte über 600 N/mm² erhalten werden. Des weiteren zeichnen sich die erfindungsgemäßen Steckerstift durch eine geringe Temperaturerhöhung bei Strombelastung aus. Die Korrosionsbeständigkeit wird im Vergleich zu Kupfer durch den Silberzusatz weiter erhöht.

Die Steckerstift sind erfindungsgemäß vergleichsweise einfach mit einer Beschichtung zu versehen, beispielsweise mit einer Rhodium-, Palladium-, Silber-, Indium-, Iridium-, Platin-, Gold-, Zinn, Nickel, Kupfer- oder Blei-Beschichtung. Eine Beschichtung mit den vorstehend genannten Metallen oder deren Legierungen erbringt zum einen eine gute Lötfähigkeit und zum anderen einen geringen Übergangswiderstand, d. h. eine gute Kontaktfähigkeit. Vorteilhaft kann somit das eine Ende des Kontaktes mit einer gut lötfähigen Beschichtung und das andere Ende mit einer gut leitfähigen Beschichtung versehen werden. Aufgrund der höheren Festigkeit und Leitfähigkeit können die Steckerstifte mit geringeren Querschnitten ausgebildet werden, so daß die Steckerzahldichte erhöht werden kann. Vorteilhaft wird zwischen der Kernlegierung und der äußeren Beschichtung eine Sperrschicht aus Nickel oder Kupfer vorgesehen, die Phasengrenzreaktionen zwischen dem Kernmaterial und der äußeren Beschichtung verhindert.

Der Gehalt der Kernlegierung an Eisen und Mangan sollte jeweils 0,8 Gew% und der Gehalt an Silizium und Aluminium 0,3 Gew% nicht übersteigen. Bor, Kalzium, Phosphor und Magnesium sollten wiederum 0,1 Gew% nicht übersteigen. Zink kann vorteilhaft bis zu 2 Gew% zugesetzt werden. Des weiteren kann der Kernlegierung Zirkon, Titan und Chrom zugesetzt werden, wobei diese in Mengen von jeweils nicht mehr als 0,2 Gew% zugegeben werden. Die Legierungselemente Eisen und Mangan sind festigkeitssteigernd, während die anderen Legierungselemente sowohl als Desoxidationsmittel wie auch aufgrund von Ausscheidungen festigkeitssteigernd wirken. Besonders vorteilhaft hat sich Chrom und Zirkon erwiesen.

## Patentansprüche

1. Steckerstifte für Steckerstiftanordnungen an elektronischen Baugruppen mit einer Vielzahl von Steckerstiften,
**dadurch gekennzeichnet,**
**dass** der Steckerstift aus einer Kernlegierung mit 0,2 bis 1,5 Gew-% Ag und wahlweise einem oder mehreren Elementen aus der Gruppe
| | |
|---|---|
| 0 bis 2 | Gew-% Zn, |
| 0 bis 0,8 | Gew-% Fe, |
| 0 bis 0,8 | Gew-% Mn, |
| 0 bis 0,3 | Gew-% Si, |
| 0 bis 0,3 | Gew-% Al |
| 0 bis 0,1 | Gew-% von P |
| 0 bis 0,2 | Gew-% von jeweils Ti, Cr, Zr, |
Rest Kupfer und üblichen Verunreinigungen besteht und dass die Kontaktfläche des Steckerstiftes mit einer oder mehreren gut leiten den und/oder gut lötbaren Beschichtungen, die aus einem oder mehreren Elementen der Gruppe Rh, Pd, Ag, In, Ir, Pt, Au, Sn, Cu, Ni und Pb bestehen, versehen ist.

2. Steckerstift nach Anspruch 1,
**dadurch gekennzeichnet,**
**dass** der Steckerstift folgende Zusammensetzung in Gew-% aufweist:
| | |
|---|---|
| Ag | 0,9 |
| P | 0,02 |
| Mn | 0,1 |
| Rest | Kupfer. |

3. Steckerstift nach Anspruch 1 oder 2,
**dadurch gekennzeichnet,**
**dass** das eine Ende des Steckerstiftes mit einer gut lötbaren Beschichtung und das andere Ende mit einer gut leitfähigen Beschichtung, die aus einem oder mehreren Elementen der Gruppe Rh, Pd, Ag, In, Ir, Pt, Au, Sn, Cu, Ni und Pb besteht, versehen ist.

## Claims

1. Connector pins for connector-pin arrangements on electronic sub-assemblies having a plurality of connector pins, **characterized in that** the connector pin comprises a core alloy with from 0·2 to 1·5% by weight of Ag and optionally one or more elements of the group
| | |
|---|---|
| 0 to 2 | % by weight of Zn, |
| 0 to 0·8 | % by weight of Fe, |
| 0 to 0·8 | % by weight of Mn, |
| 0 to 0·3 | % by weight of Si, |
| 0 to 0·3 | % by weight of Al |
| 0 to 0·1 | % by weight of P |
| 0 to 0·2 | % by weight ofTi, Cr, Zr in each case, |
the remainder copper and the usual impurities, and the contact surface of the connector pin is provided with one or more good conducting and/or easily solderable coatings which consist of one or more elements of the group Rh, Pd, Ag, In, Ir, Pt, Au, Sn, Cu, Ni and Pb.

2. A connector pin according to Claim 1, **characterized in that** the connector pin has the following composition in % by weight:
| | |
|---|---|
| Ag | 0·9 |
| P | 0·02 |
| Mn | 0·1 |
| remainder | copper. |

3. A connector pin according to Claim 1 or 2, **characterized in that** one end of the connector pin is provided with an easily solderable coating and the other end is provided with a good conducting coating which consist of one or more elements of the group Rh, Pd, Ag, In, Ir, Pt, Au, Sn, Cu, Ni and Pb.

## Revendications

1. Broches de connexion pour connecteurs disposés sur des modules électroniques comportant un grand nombre de broches,
**caractérisées en ce**
**que** la broche de connexion est composée d'un alliage en mélange intime comportant 0,2 à 1,5 % en poids d'Ag et facultativement un ou plusieurs éléments issus de la série suivante,
0 à 2 % en poids de Zn
0 à 0,8 % en poids de Fe,
0 à 0,8 % en poids de Mn,
0 à 0,3 % en poids de Si,
0 à 0,3 % en poids d'Al,
0 à 0,1 % en poids de P
0 à 0,2 % en poids de Ti, Cr, Zr,
le reste étant du cuivre et des impuretés habituelles, et que la surface de contact de la broche est pourvue d'un ou plusieurs revêtements métalliques bien conducteurs et/ou bien soudables composés d'un ou plusieurs éléments du groupe formé par Rh, Pd, Ag, In, Ir, Pt, Au, Sn, Cu, Ni et Pb.

2. Broche selon la revendication 1,
**caractérisée en ce**
**que** la broche a la composition suivante en % rapporté au poids :
| | |
|---|---|
| Ag | 0,9 |
| P | 0,02 |
| Mn | 0,1 |
| Restant | Cu. |

3. Broche selon la revendication 1 ou 2,
**caractérisée en ce que** l'une des extrémités de la broche est pourvue d'un revêtement métallique bien soudable et que l'autre extrémité est pourvue d'un
revêtement métallique bien conducteur, composées d'un ou plusieurs éléments du groupe formé par Rh, Pd, Ag, In, Ir, Pt, Au, Sn, Cu, Ni et Pb.
